# EUROPÄISCHE PATENTANMELDUNG

(11) **EP 0 169 921 A1**
(43) Veröffentlichungstag der Anmeldung: **05.02.1986**
(21) Anmeldenummer: 84109059.0
(22) Anmeldetag: 31.07.1984
(51) Int. Cl.: H01B 3/30, H01F 27/32, H01F 5/06, H01B 9/06

(54) **Isolierpapier**

(71) Anmelder: H. Weidmann AG, CH-8640 Rapperswil (CH)
(72) Erfinder: Dahinden, Vincenz, Dipl. Chem., CH-8708 Männedorf (CH)
(74) Vertreter: Tetzner, Volkmar, Dr.-Ing. Dr. jur.

(57) **Zusammenfassung**

Die Erfindung betrifft ein Isolierpapier, bestehend aus Aramidpapier der Temperaturklasse H und einem beidseitig aufgebrachten Muster von Epoxidharzelementen. Ein solches Isolierpapier zeichnet sich durch Anwendungsmöglichkeiten bei hohen Temperaturen aus.

## Beschreibung

Die Erfindung betrifft ein Isolierpapier entsprechend dem Oberbegriff des Anspruches 1.

Isolierpapiere der im Oberbegriff des Anspruches 1 genannten Art sind beispielsweise durch die US-A-3 203 823 und 3 246-271 bekannt. Sie dienen insbesondere zur Verbindung von Wicklungslagen von Transformatoren und bestehen aus einem Trägermaterial, das beidseitig ein die Gesamtfläche des Trägermateriales nur teilweise bedeckendes Muster dünnschichtiger Elemente aus härtbarem Klebharz trägt. Die Klebharzelemente sind so aufgebracht, daß genügend Zwischenräume zur ölimprägnierung des Trägermateriales vorhanden sind.

Dieses Isolierpapier wird bei Verwendung als einfache oder als mehrfache Lage zwischen die zu verklebenden Schichten (beispielsweise zwischen Wicklungslagen, Bleche, Leiter, Bänder oder Isolierschichten) gebracht. Durch Erwärmung im Trocknungsofen schmelzen die dünnen Klebharzelemente und verbinden die Schichten durch anschließende Härtung.

Bei dem bisher bekannten Isolierpapier dieser Art findet als Trägermaterial ein aus Zellulose mit thermostabilisierenden Zusätzen versehenes Kraftpapier Vewendung.'Seine Temperaturbeständigkeit ist jedoch für viele Anwendungsfälle nicht ausreichend.

Der Erfindung liegt daher die Aufgabe zugrunde, ein Isolierpapier der im Oberbegriff des Anspruches 1 genannten Art so auszubilden, daß es auch für Hochtemperatur-Anwendungsfälle geeignet ist.

Diese Aufgabe wird erfindungsgemäß durch die kennzeichnenden Merkmale des Anspruches 1 gelöst.

Erfindungsgemäß findet als Trägermaterial ein Aramidpapier der Temperaturklasse H Verwendung.

Aramide sind aromatische Polyamide aus aromatischen Diaminen und Arylendicarbonsäuren. Aramidpapiere sind aus Fasern und Fibriden eines aromatischen Polyamids zusammengesetzt, wobei die Qualitäten hinsichtlich des Verhältnisses zwischen Fasern und Fibriden sowie bezüglich der Dichte und Dicke der Endprodukte variieren. Die Fasern und Fibriden bestehen im wesentlichen aus stickstoffhaltigen, polyheterocyklischen, thermisch stabilen Polymeren mit bahnbildenden Eigenschaften. Ihre Herstellung erfolgt beispielsweise durch Kondensation zwischen Phenylendiamin, Isophthalsäure und Terephthalsäure.

Das verwendete Aramidpapier besitzt die Temperaturklasse H. Seine hohe thermische Festigkeit ist durch den ringförmigen, stickstoffhaltigen Aufbau bedingt. Durch die Verwendung von Aramidpapier als Trägermaterial wird der Anwendungsbereich des erfindungsgemäßen Isolierpapieres wesentlich erweitert.

Die,Klebharzelemente des erfindungsgemäßen Isolierpapieres bestehen aus einem Epoxidharz, das mindestens der Temperaturklasse F (oder der Temperaturklasse H) entspricht. Zweckmäßig finden Epoxidharze der Bisphenol-Klasse mit Amino-, Säureanhydrid- oder Komplexhärtern Verwendung.

Die Herstellung des erfindungsgemäßen Isolierpapieres geschieht beispielsweise wie folgt:
Zunächst wird auf das Aramidpapier im Tiefdruck-oder Flexodruck-Verfahren das Muster der Epoxidharzelemente aufgedruckt (beispielsweise ein rautenförmiges Muster, das einen bestimmten Anteil der Gesamtfläche des Trägermateriales bedeckt).

Dann werden die Epoxidharzelemente zur Entfernung des Lösungsmittels bei einer Temperatur zwischen 80 und 120°C getrocknet, wobei je nach Länge der Trocknungsanlage Bahngeschwindigkeiten von 15 bis 80 m/min Verwendung finden können.

Das Epoxidharz liegt dann im B-Zustand vor, klebt also nicht mehr, ist jedoch durch Erwärmung wieder schmelzbar und härtet bei Temperaturen über 100°C relativ rasch aus, so daß sich einzelne Wicklungslagen kraftschlüssig durch das Isolierpapier verbinden lassen.

Die Schichtdicke des Aramidpapieres kann zwischen 20 und 500 Mikron und die Schichtdicke der getrockneten Epoxidharzelemente zwischen 12 und 40 Mikron liegen.

Zur weiteren Erläuterung der Erfindung seien folgende Zahlenwerte eines erfindungsgemäßen Isolierpapieres (mit Aramidpapier als Trägermaterial und Epoxidharz-Bedruckung) genannt:

Demgegenüber zeigt ein herkömmliches Isolierpapier (mit Kraftpapier als Trägermaterial) Dehnungs-und Festigkeitswerte, die nur einen Bruchteil der entsprechenden Werte des erfindungsgemäßen Isolierpapieres betragen.

Das erfindungsgemäße Isolierpapier ist in der Zeichnung schematisch veranschaulicht. Dabei zeigt
Fig. 1 eine Aufsicht und
Fig. 2 einen Schnitt durch das Isolierpapier.

Es besteht im wesentlichen aus einem Trägermaterial 1 aus Aramidpapier der Temperaturklasse H, auf das beidseitig ein Muster dünnschichtiger Elemente 2 aus Epoxidharz aufgedruckt ist. Das Muster dieser Elemente 2 bedeckt die Gesamtfläche des Trägermateriales 1 nur teilweise und läßt daher genügend Raum zur ölimprägnierung des Trägermateriales 1 frei. Zweckmäßig sind die Klebharzelemente 2 auf beiden Seiten des Trägermateriales 1 gegeneinander versetzt, um eine gleichmäßige ölimprägnierung des Trägermateriales 1 zu ermöglichen. Die Klebharzelemente 2 besitzen bei dem dargestellten Ausführungsbeispiel Quadrat- bzw. Rautenform. Im Rahmen der Erfindung sind jedoch selbstverständlich auch zahlreiche andere Formen möglich.

Die erwähnten Temperaturklassen F und H entsprechen der Norm CEI 85-1957.

Soweit in der Beschreibung Fibride erwähnt wurden, sind hiermit amorphe Partikel des aromatischen Polyamids gemeint, die in der Lage sind, Fasern zu binden. Durch entsprechende Behandlung, etwa Anwendung einer geeigneten Temperatur, lassen sich Fibride in kristalline Fasern umwandeln, die sich von den eigentlichen Aramidfasern nicht mehr unterscheiden.

## Patentansprüche

1. Isolierpapier, insbesondere für Wicklungslagen von Transformatoren, bestehend aus einem Trägermaterial (1), das beidseitig ein die Gesamtfläche des Trägermateriales nur teilweise bedeckendes Muster dünnschichtiger Elemente (2) aus härtbarem Klebharz trägt, gekennzeichnet durch folgende Merkmale:
a) Das Trägermaterial (1) besteht aus Aramidpapier der Temperaturklasse H;
b) die Klebharzelemente (2) bestehen aus einem Epoxidharz, das mindestens der Temperaturklasse F entspricht.

2. Isolierpapier nach Anspruch 1, gekennzeichnet durch Verwendung eines Epoxidharzes der Bisphenol-Klasse mit Amino-, Säureanhydrid- oder Komplexhärtern.

3. Isolierpapier nach Anspruch 1, gekennzeichnet durch eine Schichtdicke des Aramidpapieres von 20 bis 500 Mikron und eine Schichtdicke der getrockneten Epoxidharzelemente von 12 bis 24 Mikron.

4. Verfahren zur Herstellung eines Isolierpapieres nach Anspruch 1,
gekennzeichnet durch folgende Verfahrensschritte:
a) Auf das Aramidpapier wird im Tiefdruck-oder Flexodruck-Verfahren das Muster der Epoxidharzelemente aufgedruckt;
b) anschließend werden die Epoxidharzelemente zur Entfernung des Lösungsmittels bei einer Temperatur zwischen 80 und 120°C getrocknet.
